# EUROPÄISCHE PATENTSCHRIFT

(11) **EP 1 749 874 B1**
(45) Veröffentlichungstag und Bekanntmachung des Hinweises auf die Patenterteilung: **04.04.2018**
(21) Anmeldenummer: 06013804.7
(22) Anmeldetag: 04.07.2006
(51) Int. Cl.: C10L 1/14, C10L 1/198, C10L 1/236, C10L 1/238, C10L 1/2383, C10L 1/2387, C10L 10/10, C10L 10/14

(54) **VERWENDUNG VON ALKYLPHENOL-ALDEHYDHARZEN ZUR HERSTELLUNG VON MINERALÖLEN MIT VERBESSERTER LEITFÄHIGKEIT UND KÄLTEFLIESSFÄHIKEIT**
USE OF ALKYLPHENOL-ALDEHYDE RESINS FOR MAKING MINERAL OIL WITH IMPROVED CONDUCTIVITY AND COLD FLOWABILITY
UTILISATION DE RÉSINES D'ALKYLPHÉNOL-ALDÉHYDE POUR LA PRODUCTION D'HUILES MINÉRALES À CONDUCTIVITÉ ET ÉCOULEMENT À FROID AMÉLIORÉS

(30) Priorität: 28.07.2005 DE 102005035275
(43) Veröffentlichungstag der Anmeldung: 07.02.2007
(73) Patentinhaber: Clariant Produkte (Deutschland) GmbH, 65929 Frankfurt am Main (DE)
(72) Erfinder: Krull, Matthias, 55296 Harxheim (DE); Reinamm, Werner, 65929 Frankfurt (DE)
(74) Vertreter: Mikulecky, Klaus

(56) Entgegenhaltungen:
- EP-A2- 1 500 691
- WO-A2-03/106595
- US-A- 4 356 002
- CHEVRON CORPORATION: "Aviation Fuels Technical Review" INTERNET CITATION 1. Januar 2006 (2006-01-01), Seite 96PP, XP007909354 Gefunden im Internet: URL:http://www.chevronglobalaviation.com/d ocs/aviation_tech_review.pdf> [gefunden am 2009-07-30]

## Beschreibung

Die vorliegende Erfindung betrifft die Verwendung von Alkylphenol-Aldehydharzen und öllöslichen polaren Stickstoffverbindungen zur Verbesserung der Leitfähigkeit wasserarmer Mineralöldestillate, sowie die additivierten Mineralöldestillate.
Der Gehalt von Mineralöldestillaten an schwefelhaltigen Verbindungen und aromatischen Kohlenwasserstoffen muss im Zuge der sich verschärfenden Umweltgesetzgebung immer weiter abgesenkt werden. Bei den zur Herstellung spezifikationsgerechter Mineralölqualitäten eingesetzten Raffinerieprozessen werden gleichzeitig aber auch andere polare sowie aromatische Verbindungen entfernt. Oftmals wird dabei auch das Aufnahmevermögen der Öle für Wasser vermindert. Als Nebeneffekt wird dadurch die elektrische Leitfähigkeit dieser Mineralöldestillate stark abgesenkt. Dadurch können elektrostatische Aufladungen, wie sie insbesondere unter hohen Fließgeschwindigkeiten, beispielsweise beim Umpumpen in Leitungen und Filtern in der Raffinerie, in der Distributionskette wie auch beim Verbraucher auftreten, nicht ausgeglichen werden. Derartige Potentialdifferenzen zwischen dem Öl und seiner Umgebung bergen aber das Risiko der Funkenentladung, die zur Selbstentzündung bzw. Explosion der leichtentzündlichen Flüssigkeiten führen kann. Daher werden solchen Ölen mit geringer elektrischer Leitfähigkeit Additive zugesetzt, die die Leitfähigkeit erhöhen und den Potentialausgleich zwischen dem Öl und seiner Umgebung erleichtern. Besonders problematisch ist dabei die Erhöhung der elektrischen Leitfähigkeit bei niedrigen Temperaturen, da die Leitfähigkeit organischer Flüssigkeiten mit sinkender Temperatur abnimmt und auch die bekannten Additive die gleiche Temperaturabhängigkeit zeigen. Eine Leitfähigkeit von mehr als 50 pS/m wird allgemein als ausreichend für eine sichere Handhabung von Mineralöldestillaten angesehen. Verfahren zur Bestimmung der Leitfähigkeit sind beispielsweise in DIN 51412-T02-79 und ASTM 2624 beschrieben.

Eine für vielfältige Zwecke in Mineralölen eingesetzte Verbindungsklasse sind Alkylphenolharze und deren Derivate, die durch Kondensation von Alkylresten tragenden Phenolen mit Aldehyden unter sauren bzw. basischen Bedingungen hergestellt werden können. Beispielsweise werden Alkylphenolharze als Kaltfließverbesserer, Korrosionsinhibitoren sowie Asphaltendispergatoren und alkoxilierte Alkylphenolharze als Demulgatoren in Rohölen und Mitteldestillaten eingesetzt. Des weiteren werden Alkylphenolharze als Stabilisatoren für Jet-fuel eingesetzt. Des gleichen werden Harze aus Benzoesäureestern mit Aldehyden bzw. Ketonen als Kälteadditive für Brennstofföle eingesetzt.

Eine weitere Gruppe von Mineralöladditiven sind polare öllösliche Stickstoffverbindungen, die insbesondere Winterdieselkraftstoffen als Paraffindispergatoren zugesetzt werden und einer Sedimentation der in der Kälte ausfallenden Paraffinkristalle entgegenwirken.

EP-A-0 857 776 offenbart die Verwendung von Alkylphenolharzen in Kombination mit Ethylen-Copolymeren und stickstoffhaltigen Paraffindispergatoren zur Verbesserung der Kälteeigenschaften von Mitteldestillaten.

US-4 356 002 offenbart die Verwendung von oxalkylierten Alkylphenolharzen als Antistatika für Kohlenwasserstoffe. Mit Aminogruppen tragenden Copolymeren aus Maleinsäureanhydrid und α-Olefinen führen diese zu synergistisch verbesserten Leitfähigkeiten. Die Formulierung von Additivkonzentraten aus diesen beiden Substanzklassen bereitet insofern Schwierigkeiten, als sie kaum mischbar sind und somit mehrphasige Systeme bilden.

WO-03/106595 lehrt eine Düsentreibstoffadditiv-Konzentratzusammensetzung, die ein Lösungsmittel und eine Kombination von Komponenten umfasst. Eine Kraftstoffzusammensetzung und ein Verfahren zur Verbesserung der thermischen Stabilität eines jet fuel und zur Reduzierung von Ablagerungen in einem Strahltriebwerk umfassen die genannte Düsentreibstoffadditivkonzentratzusammensetzung. Die Verbesserung der thermischen Stabilität eines jet fuel ist synergistisch, wenn die Kombination von Komponenten eine kaltfließverbessernde Zusammensetzung enthält.

EP-A-1500691 lehrt ein Additiv zur Verbesserung des Kaltfließverhaltens von Mitteldestillaten, enthaltend
I) mindestens einen Paraffindispergator, welcher ein Derivat eines Fettamins ist,
II) mindestens ein Blockcopolymer der Struktur (AB)ₙA oder (AB)ₘ, worin
   - A: für Blöcke steht, die aus olefinisch ungesättigten, aromatischen Monomeren aufgebaut sind, und
   - B: für Blöcke steht, die aus Strukturelementen auf Basis von Polyolefinen aufgebaut und zur Kokristallisation mit den aus dem Mitteldestillat bei Abkühlung ausfallenden Paraffinen befähigten sind,
   - n: eine Zahl zwischen 1 und 10 und
   - m: eine Zahl zwischen 2 und 10 ist.
Die meisten der kommerziell eingesetzten Leitfähigkeitsverbesserer enthalten als Wirkstoffkomponente Metallionen und/oder Polysulfone. Bei Polysulfonen handelt es sich um Copolymere aus SO₂ und Olefinen. Asche bildende wie auch schwefelhaltige Additive sind für den Einsatz in schwefelarmen Brennstoffen jedoch prinzipiell unerwünscht. Die Wirksamkeit der als weitere Additivkomponente bekannten polaren öllöslichen Stickstoffverbindungen als Leitfähigkeitsverbesserer ist alleine unzureichend und wird, wie auch die Kombinationen dieser polaren öllöslichen Stickstoffverbindungen mit oxalkylierten Alkylphenolharzen gemäß US-4 356 002 mit abnehmendem Aromaten- und Wassergehalt der zu additivierenden Öle immer unbefriedigender. Eine nachträgliche Zugabe von Wasser führt bei solchen Ölen aber nur zur Dispersion von ungelöstem Wasser, das nicht zur Steigerung der Leitfähigkeit beiträgt sondern vielmehr zu erhöhter Korrosionswirkung führt und in der Kälte die Gefahr von Eisbildung und dadurch bedingte Verstopfungen von Förderleitungen und Filtern birgt.

Aufgabe vorliegender Erfindung war es somit, ein gegenüber dem Stand der Technik in seiner Wirksamkeit überlegenes Additiv zur Verbesserung der elektrischen Leitfähigkeit speziell von Mineralöldestillaten mit niedrigem Wassergehalt, speziell von aromatenarmen Mineralöldestillaten, zu finden, das zudem eine sichere Handhabung dieser Öle auch bei niedrigen Temperaturen gewährleistet. Um bei der Verbrennung keine Rückstände zu hinterlassen, sollte das Additiv aschefrei verbrennen und insbesondere keine Metalle enthalten. Darüber hinaus soll es auch keine schwefelhaltigen Verbindungen enthalten.

Überraschenderweise wurde nun gefunden, dass wasserarme Mineralöle durch Zugabe geringer Mengen an Phenolharzen (Bestandteil I) und polaren öllöslichen Stickstoffverbindungen (Bestandteil II) deutlich in ihrer elektrischen Leitfähigkeit verbessert werden können. Die Leitfähigkeit wird durch die Kombination dieser beiden Additivkomponenten deutlich stärker erhöht als es aus dem Effekt der einzelnen Substanzen zu erwarten wäre. Zudem bleibt die Leitfähigkeit bei sinkender Temperatur konstant und steigt in vielen Fällen mit sinkender Temperatur sogar an. Die so additivierten Öle zeigen eine stark erhöhte Leitfähigkeit und sind somit insbesondere bei niedrigen Temperaturen wesentlich sicherer zu handhaben.

Gegenstand der Erfindung ist somit die Verwendung von Zusammensetzungen, die mindestens ein Alkylphenol-Aldehydharz (Bestandteil I), das ein Strukturelement der Formel worin R⁵ für C₁-C₂₀₀-Alkyl oder C₂-C₂₀₀-Alkenyl, O-R⁶ oder O-C(O)-R⁶, R⁶ für C₁-C₂₀₀-Alkyl oder C₂-C₂₀₀-Alkenyl und n für eine Zahl von 2 bis 100 steht, enthält und, bezogen auf das Alkylphenol-Aldehydharz oder die Alkylphenol-Aldehydharze, 0,1 bis 10 Gewichtsteile mindestens einer polaren öllöslichen Stickstoffverbindung (Bestandteil II) enthalten, zur Verbesserung der elektrischen Leitfähigkeit von Mineralöldestillaten mit einem Wassergehalt von weniger als 150 ppm, in einer Menge so dass die Mineralöldestillate eine nach DIN 51412-TO2-79 gemessene Leitfähigkeit vom mindestens 50 pS/m aufweisen.

Ein weiterer Gegenstand der Erfindung ist die Verwendung von mindestens einem Alkylphenol-Aldehydharz (Bestandteil I), das ein Strukturelement der Formel enthält, worin R⁵ für C₁-C₂₀₀-Alkyl oder C₂-C₂₀₀-Alkenyl, O-R⁶ oder O-C(O)-R⁶, R⁶ für C₁-C₂₀₀-Alkyl oder C₂-C₂₀₀-Alkenyl und n für eine Zahl von 2 bis 100 steht, zur Verbesserung der elektrischen Leitfähigkeit von Mineralöldestillaten mit einem Wassergehalt von weniger als 150 ppm, die 0,1 bis 200 ppm mindestens einer polaren öllöslichen Stickstoffverbindung (Bestandteil II) enthalten, in einer Menge so dass die Mineralöldestillate eine nach DIN 51412-TO2-79 gemessene Leitfähigkeit vom mindestens 50 pS/m aufweisen.
Im Rahmen der vorliegenden Erfindung werden unter Alkylphenol-Aldehydharzen alle Polymere verstanden, die durch Kondensation eines Alkylreste tragenden Phenols mit Aldehyden bzw. Ketonen zugänglich sind. Der Alkylrest kann dabei direkt über eine C-C-Bindung an den Arylrest des Phenols gebunden sein oder auch über funktionelle Gruppen wie Ester oder Ether.

Bevorzugt enthalten die Zusammensetzungen bezogen auf das Alkylphenolharz oder die Alkylphenol-Aldehydharze 0,2 bis 6 Gewichtsteile und speziell 0,3 bis 3 Gewichtsteile mindestens einer polaren, öllöslichen Stickstoffverbindung.
Bevorzugt werden 0,2 bis 100 ppm und speziell 0,25 bis 25 ppm, wie beispielsweise 0,3 bis 10 ppm, mindestens eines Alkylphenol-Aldehydharzes und 0,2 bis 50 ppm und speziell 0,25 bis 25 ppm, wie beispielsweise 0,3 bis 20 ppm, mindestens einer polaren, öllöslichen Stickstoffverbindung zur Verbesserung der elektrischen Leitfähigkeit verwendet. Besonders bevorzugt werden insgesamt bis zu 100 ppm, bevorzugt 0,2 bis 70 ppm und speziell 0,3 bis 50 ppm der Kombination aus Alkylphenol-Aldehydharz bzw. Alkylphenol-Aldehydharzen und polarer, öllöslicher Stickstoffverbindung bzw. Stickstoffverbindungen verwendet.

Bevorzugt enthalten die Mineralöldestillate 0,2 bis 100 ppm und speziell 0,25 bis 25 ppm, wie beispielsweise 0,3 bis 10 ppm, mindestens eines Alkylphenol-Aldehydharzes und 0,2 bis 50 ppm und speziell 0,25 bis 25 ppm, wie beispielsweise 0,3 bis 20 ppm, mindestens einer polaren, öllöslichen Stickstoffverbindung. Besonders bevorzugt enthalten die Mineralöldestillate insgesamt bis zu 100 ppm, bevorzugt 0,2 bis 70 ppm und speziell 0,3 bis 50 ppm der Kombination aus Alkylphenol-Aldehydharz bzw. Alkylphenol-Aldehydharzen und polarer, öllöslichen Stickstoffverbindung bzw. Stickstoffverbindungen.
Bevorzugt werden 0,2 bis 100 ppm und speziell 0,25 bis 25 ppm, wie beispielsweise 0,3 bis 10 ppm, mindestens eines Alkylphenol-Aldehydharzes zur Verbesserung der elektrischen Leitfähigkeit von Mineralöldestillaten verwendet, die 0,2 bis 50 ppm und speziell 0,25 bis 25 ppm, wie beispielsweise 0,3 bis 20 ppm, mindestens einer polaren, öllöslichen Verbindung enthalten.

Die in ihrer elektrischen Leitfähigkeit verbesserten Mineralöldestillate besitzen eine elektrische Leitfähigkeit von bevorzugt mindestens 60, insbesondere mindestens 75 pS/m.
Alkylphenol-Aldehyd-Harze als Bestandteil I sind prinzipiell bekannt und beispielsweise im Römpp Chemie Lexikon, 9. Auflage, Thieme Verlag 1988-92, Band 4, S. 3351 ff. beschrieben. Erfindungsgemäß geeignet sind insbesondere solche Alkylphenol-Aldehydharze; die sich von Alkylphenolen mit ein oder zwei Alkylresten in ortho- und/oder para-Position zur OH-Gruppe ableiten. Besonders bevorzugt als Ausgangsmaterialien sind Alkylphenole, die am Aromaten mindestens zwei zur Kondensation mit Aldehyden befähigte Wasserstoffatome tragen und insbesondere monoalkylierte Phenole. Besonders bevorzugt befindet sich der Alkylrest in der paraStellung zur phenolischen OH-Gruppe. Die Alkylreste (darunter werden für den Bestandteil I generell Kohlenwasserstoffreste gemäß nachstehender Definition verstanden) können bei den im erfindungsgemäßen Verfahren einsetzbaren Alkylphenol-Aldehyd-Harzen gleich oder verschieden sein, sie können gesättigt oder ungesättigt sein und besitzen -bis zu 200, vorzugsweise 1 - 20, insbesondere 4 - 16 wie beispielsweise 6 -12 Kohlenstoffatome; bevorzugt handelt es sich um n-, iso- und tert.-Butyl-, n- und iso-Pentyl-, n- und iso-Hexyl-, n- und iso-Octyl-, n- und iso-Nonyl-, n- und iso-Decyl-, n- und iso-Dodecyl-, Tetradecyl-, Hexadecyl-, Octadecyl-, Tripropenyl-, Tetrapropenyl-, Poly(propenyl)- und Poly(isobutenyl)reste. Bevorzugt sind diese Reste gesättigt. In einer bevorzugten Ausführungsform werden zur Herstellung der Alkylphenolharze Mischungen von Alkylphenolen mit unterschiedlichen Alkylresten eingesetzt. So haben sich beispielsweise Harze auf Basis von Butylphenol einerseits und Octyl-, Nonyl- und/oder Dodecylphenol andererseits im molaren Verhältnis von 1:10 bis 10:1 besonders bewährt.

Geeignete Alkylphenolharze können auch Struktureinheiten weiterer Phenolanaloga wie Salicylsäure, Hydroxybenzoesäure sowie deren Derivate wie Ester, Amide und Salze enthalten oder aus ihnen bestehen.

Geeignete Aldehyde für die Alkylphenol-Aldehydharze sind solche mit 1 bis 12 Kohlenstoffatomen und vorzugsweise solche mit 1 bis 4 Kohlenstoffatomen wie beispielsweise Formaldehyd, Acetaldehyd, Propionaldehyd, Butyraldehyd, 2-Ethylhexanal, Benzaldehyd, Glyoxalsäure sowie deren reaktive Equivalente wie Paraformaldehyd und Trioxan. Besonders bevorzugt ist Formaldehyd in Form von Paraformaldehyd und insbesondere Formalin.

Das mittels Gelpermeationschromatographie in THF gegen Poly(ethylenglykol)-Standards bestimmte Molekulargewicht der Alkylphenol-Aldehyd-Harze beträgt bevorzugt 400 - 20.000, insbesondere 800 - 10.000 g/mol und speziell 2.000 - 5.000 g/mol. Voraussetzung ist hierbei, dass die Alkylphenol-Aldehydharze zumindest in anwendungsrelevanten Konzentrationen von 0,001 bis 1 Gew.-% öllöslich sind.

In einer bevorzugten Ausführungsform der Erfindung handelt es sich dabei um Alkylphenol-Formaldehydharze, die Oligo- oder Polymere mit einer repetitiven Struktureinheit der Formel worin R⁵ für C₁-C₂₀₀-Alkyl oder C₂-C₂₀₀-Alkenyl, O-R⁶ oder O-C(O)-R⁶, R⁶ für C₁-C₂₀₀-Alkyl oder C₂-C₂₀₀-Alkenyl und n für eine Zahl von 2 bis 100 steht, enthalten. R⁶ steht bevorzugt für C₁-C₂₀-Alkyl oder C₂-C₂₀-Alkenyl und insbesondere für C₄-C₁₆-Alkyl oder -Alkenyl wie beispielsweise für C₆-C₁₂-Alkyl oder -Alkenyl. Besonders bevorzugt steht R⁵ für C₁-C₂₀-Alkyl oder C₂-C₂₀-Alkenyl und insbesondere für C₄-C₁₆-Alkyl oder -Alkenyl wie beispielsweise für C₆-C₁₂-Alkyl oder -Alkenyl. Bevorzugt steht n für eine Zahl von 2 bis 50 und speziell für eine Zahl von 3 bis 25 wie beispielsweise eine Zahl von 5 bis 15.

Für den Einsatz in Mitteldestillaten wie Diesel und Heizöl besonders bevorzugt sind Alkylphenol-Aldehydharze mit C₂-C₄₀-Alkylresten des Alkylphenols, bevorzugt mit C₄-C₂₀-Alkylresten wie beispielsweise C₆-C₁₂-Alkylresten. Die Alkylreste können linear oder verzweigt sein, bevorzugt sind sie linear. Besonders geeignete Alkylphenol-Aldehydharze leiten sich von Alkylphenolen mit linearen Alkylresten mit 8 und 9 C-Atomen ab. Das mittels GPC bestimmte mittlere Molekulargewicht liegt bevorzugt zwischen 700 und 20.000, insbesondere zwischen 1.000 und 10.000 wie beispielsweise zwischen 2.000 und 3.500 g/Mol.

Für den Einsatz in Benzin und Jet-Fuel besonders bevorzugt sind Alkylphenol-Aldehydharze, deren Alkylreste 4 bis 200 C-Atome, bevorzugt 10 bis 180 C-Atome tragen und sich von Oligomeren oder Polymeren von Olefinen mit 2 bis 6-C-Atomen wie beispielsweise von Poly(isobutylen) ableiten. Sie sind somit bevorzugt verzweigt. Der Polymerisationsgrad (n) liegt hier bevorzugt zwischen 2 und 20, besonders bevorzugt zwischen 3 und 10 Alkylphenoleinheiten.

Diese Alkylphenol-Aldehydharze sind nach bekannten Verfahren zugänglich, z.B. durch Kondensation der entsprechenden Alkylphenole mit Formaldehyd, d.h. mit 0,5 bis 1,5 Mol, bevorzugt 0,8 bis 1,2 Mol Formaldehyd pro Mol Alkylphenol. Die Kondensation kann lösemittelfrei erfolgen, bevorzugt erfolgt sie jedoch in Gegenwart eines nicht oder nur teilweise wassermischbaren inerten organischen Lösemittels wie Mineralöle, Alkohole, Ether und ähnliches. Besonders bevorzugt sind Lösemittel, die mit Wasser Azeotrope bilden können. Als derartige Lösemittel werden insbesondere Aromaten wie Toluol, Xylol Diethylbenzol und höher siedende kommerzielle Lösemittelgemische wie beispielsweise ®Shellsol AB und Solvent Naphtha eingesetzt. Die Kondensation erfolgt bevorzugt zwischen 70 und 200 °C wie beispielsweise zwischen 90 und 160 °C. Sie wird üblicherweise durch 0,05 bis 5 Gew.-% Basen oder vorzugsweise durch 0,05 bis 5 Gew.-% Säuren katalysiert. Als saure Katalysatoren sind neben Carbonsäuren wie Essigsäure und Oxalsäure insbesondere starke Mineralsäuren wie Salzsäure, Phosphorsäure und Schwefelsäure sowie Sulfonsäuren gebräuchliche Katalysatoren. Besonders geeignete Katalysatoren sind Sulfonsäuren, die mindestens eine Sulfonsäuregruppe und mindestens einen gesättigten oder ungesättigten, linearen, verzweigten und/oder cyclischen Kohlenwasserstoffrest mit 1 bis 40 C-Atomen und bevorzugt mit 3 bis 24 C-Atomen enthalten. Besonders bevorzugt sind aromatische Sulfonsäuren, speziell alkylaromatische Mono-Sulfonsäuren mit einem oder mehreren C₁-C₂₈-Alkylresten und insbesondere solche mit C₃-C₂₂-Alkylresten. Geeignete Beispiele sind Methansulfonsäure, Butansulfonsäure, Benzolsulfonsäure, p-Toluolsulfonsäure, Xylolsulfonsäure, 2-Mesitylensulfonsäure, 4-Ethylbenzolsulfonsäure, Isopropylbenzolsulfonsäure, 4-Butylbenzolsulfonsäure, 4-Octylbenzolsulfonsäure; Dodecylbenzolsulfonsäure, Didodecylbenzolsulfonsäure, Naphthalinsulfonsäure. Auch Mischungen dieser Sulfonsäuren sind geeignet. Üblicherweise verbleiben diese nach Beendigung der Reaktion als solche oder in neutralisierter Form im Produkt; Metallionen enthaltende und damit Asche bildende Salze werden üblicherweise abgetrennt.

Bei den als Bestandteil II erfindungsgemäß geeigneten polaren öllöslichen Stickstoffverbindungen handelt es sich vorzugsweise um Umsetzungsprodukte von Fettaminen mit Verbindungen, die eine Acylgruppe enthalten. Bei den bevorzugten Aminen handelt es sich um Verbindungen der Formel NR⁶R⁷R⁸, worin R⁶, R⁷ und R⁸ gleich oder verschieden sein können, und wenigstens eine dieser Gruppen für C₈-C₃₆-Alkyl, C₆-C₃₆-Cycloalkyl, C₈-C₃₆-Alkenyl, insbesondere C₁₂-C₂₄-Alkyl, C₁₂-C₂₄-Alkenyl oder Cyclohexyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten, worin A für eine Ethyl- oder Propylgruppe steht, x eine Zahl von 1 bis 50, E = H, C₁-C₃₀-Alkyl, C₅-C₁₂-Cycloalkyl oder C₆-C₃₀-Aryl, und n = 2, 3 oder 4 bedeuten, und Y und Z unabhängig voneinander H, C₁-C₃₀-Alkyl oder -(A-O)ₓ bedeuten. Die Alkyl- und Alkenylreste können linear oder verzweigt sein und bis zu zwei Doppelbindungen enthalten. Bevorzugt sind sie linear und weitgehend gesättigt, das heißt sie haben Jodzahlen von weniger als 75 gl₂/g, bevorzugt weniger als 60 gl₂/g und insbesondere zwischen 1 und 10 gl₂/g. Besonders bevorzugt sind sekundäre Fettamine, in denen zwei der Gruppen R⁶, R⁷ und R⁸ für C₈-C₃₆-Alkyl, C₆₋C₃₆-Cycloalkyl, C₈-C₃₆-Alkenyl, insbesondere für C₁₂-C₂₄-Alkyl, C₁₂-C₂₄-Alkenyl oder Cyclohexyl stehen. Geeignete Fettamine sind beispielsweise Octylamin, Decylamin, Dodecylamin, Tetradecylamin, Hexadecylamin, Octadecylamin, Eicosylamin, Behenylamin, Didecylamin, Didodecylamin, Ditetradecylamin, Dihexadecylamin, Dioctadecylamin, Dieicosylamin, Dibehenylamin sowie deren Mischungen. Speziell enthalten die Amine Kettenschnitte auf Basis natürlicher Rohstoffe wie z.B. Cocosfettamin, Talgfettamin, hydriertes Talgfettamin, Dicocosfettamin, Ditalgfettamin und Di(hydriertes Talgfett)amin. Bevorzugte Aminderivate sind Aminsalze, Imide und/oder Amide wie beispielsweise AmidAmmoniumsalze sekundärer Fettamine, insbesondere von Dicocosfettamin, Ditalgfettamin und Distearylamin. Besonders bevorzugte polare öllösliche Stickstoffverbindungen als Bestandteil II enthalten mindestens eine zu einem Ammoniumsalz umgesetzte Acylgruppe. Speziell enthalten sie mindestens zwei wie beispielsweise mindestens drei oder mindestens vier und bei polymeren Stickstoffverbindungen auch fünf und mehr Ammoniumgruppen.

Unter Acylgruppe wird hier eine funktionelle Gruppe folgender Formel verstanden: $> C = O$

Für die Umsetzung mit Aminen geeignete Carbonylverbindungen sind sowohl monomere wie auch polymere Verbindungen mit einer oder mehreren Carboxylgruppen. Bei den monomeren Carbonylverbindungen werden solche mit 2, 3 oder 4 Carbonylgruppen bevorzugt. Sie können auch Heteroatome wie Sauerstoff, Schwefel und Stickstoff enthalten. Geeignete Carbonsäuren sind beispielsweise Malein-, Fumar-, Croton-, Itacon-, Bernsteinsäure, C₁-C₄₀-Alkenylbernsteinsäure, Adipin-, Glutar-, Sebacin-, und Malonsäure sowie Benzoe-, Phthal-, Trimellit- und Pyromellitsäure, Nitrilotriessigsäure, Ethylendiamintetra-essigsäure und deren reaktive Derivate wie beispielsweise Ester, Anhydride und Säurehalogenide. Als polymere Carbonylverbindungen haben sich insbesondere Copolymere ethylenisch ungesättigter Säuren wie beispielsweise Acrylsäure, Methacrylsäure, Maleinsäure, Fumarsäure und Itaconsäure erwiesen, besonders bevorzugt sind Copolymere des Maleinsäureanhydrids. Als Comonomere sind solche geeignet, die dem Copolymer Öllöslichkeit verleihen. Unter öllöslich wird hier verstanden, dass sich das Copolymer nach Umsetzung mit dem Fettamin in praxisrelevanten Dosierraten rückstandsfrei im zu additivierenden Mineralöldestillat löst. Geeignete Comonomere sind beispielsweise Olefine, Alkylester der Acrylsäure und Methacrylsäure, Alkylvinylester sowie Alkylvinylether mit 2 bis 75, bevorzugt 4 bis 40 und insbesondere 8 bis 20 Kohlenstoffatomen im Alkylrest. Bei Olefinen bezieht sich die Kohlenstoffzahl auf den an die Doppelbindung gebundenen Alkylrest. Besonders geeignete Comonomere sind Olefine mit endständiger Doppelbindung. Die Molekulargewichte der polymeren Carbonylverbindungen liegen bevorzugt zwischen 500 und 50.000, besonders bevorzugt zwischen 1.000 und 20.000 wie beispielsweise zwischen 2.000 und 10.000.

Besonders bewährt haben sich öllösliche polare Stickstoffverbindungen, die durch Reaktion aliphatischer oder aromatischer Amine, vorzugsweise langkettiger aliphatischer Amine, mit aliphatischen oder aromatischen Mono-, Di-, Tri- oder Tetracarbonsäuren oder deren Anhydriden erhalten werden (vgl. US 4 211 534). Des gleichen sind Amide und Ammoniumsalze von Aminoalkylenpolycarbonsäuren wie Nitrilotriessigsäure oder Ethylendiamintetraessigsäure mit sekundären Aminen als öllösliche polare Stickstoffverbindungen geeignet (vgl. EP 0 398 101). Andere öllösliche polare Stickstoffverbindungen sind Copolymere des Maleinsäureanhydrids und α,β-ungesättigten Verbindungen, die gegebenenfalls mit primären Monoalkylaminen und/oder aliphatischen Alkoholen umgesetzt werden können (vgl. EP-A-0 154 177, EP 0 777 712), die Umsetzungsprodukte von Alkenylspirobislactonen mit Aminen (vgl. EP-A-0 413 279 B1) und nach EP-A-0 606 055 A2 Umsetzungsprodukte von Terpolymeren auf Basis α,β-ungesättigter Dicarbonsäureanhydride, α,β-ungesättigter Verbindungen und Polyoxyalkylenethern niederer ungesättigter Alkohole.

Besonders bevorzugt als polare öllösliche Stickstoffverbindungen sind Umsetzungsprodukte von Copolymeren, die sich von ethylenisch ungesättigten Dicarbonsäuren und α-Olefinen ableiten mit sekundären Fettaminen.

Eine weitere Gruppe von besonders bevorzugten polaren öllöslichen Stickstoffverbindungen als Bestandteil II sind acylierte Stickstoffverbindungen, die durch Umsetzung von Mono- wie auch Polycarbonsäuren mit mindestens 10 Kohlenstoffatomen bzw. deren reaktiven Equivalenten mit Aminen, die mindestens ein acides Wasserstoffatom tragen, ableiten. Carbonsäure und Amin sind dabei über Amid-, Imid-, Amidin- oder Ammoniumcarboxylatfunktion miteinander verknüpft.

Geeignete Mono- und Polycarbonsäuren sind beispielsweise substituierte Bernstein- und Propionsäuren sowie deren Ester und Anhydride. Der über eine C-C-Bindung an die Acylgruppe bzw. Acylgruppen gebundene Kohlenwasserstoffrest dieser Acylierungsmittel trägt bis zu 400, bevorzugt 30 bis 50 C-Atome. Bevorzugt handelt es sich um einen Alkyl- oder Alkenylrest. Bevorzugt ist dieser verzweigt. Er kann eine oder zwei Doppelbindungen enthalten, bevorzugt ist er im wesentlichen gesättigt. Er leitet sich von Olefinen wie beispielsweise Dodecen, Tetradecen, Hexadecen, Octadecen oder Eicosen insbesondere mit endständiger Doppelbindung und bevorzugt von Homo- und Copolymeren von Mono- und Diolefinen mit 2 bis 6 C-Atomen wie Ethylen, Propylen, Buten, Isobuten, Butadien, Isopren und 1-Hexen ab. Besonders bevorzugte Alkylreste sind Poly(isobutylene). Diese sind zum Beispiel durch Polymerisation eines C₄-Raffineriestroms mit einem Gehalt von 35 bis 75 Gew.-% Buten-1 und 30 bis 60 % Isobuten in Gegenwart eines Lewis-Katalysators wie Aluminiumtrichlorid zugänglich.

Geeignete Aminoverbindungen zur Herstellung der acylierten Stickstoffverbindungen sind neben Ammoniak Amine mit Alkylresten mit bis zu 30 C-Atomen, Polyamine der Formel

(R⁹)₂N-[A-N(R⁹)]_{q}-(R⁹)

worin jedes R⁹ unabhängig voneinander für Wasserstoff oder einen Alkyl- oder Hydroxyalkylrest mit bis zu 24 C-Atomen steht, wobei jedoch mindestens ein R⁹ für Wasserstoff steht, q für eine ganze Zahl von 1 bis 10 und A für einen Alkylenrest mit 1 bis 6 C-Atomen steht, sowie mit Heterozyklen substituierte Polyamine und aromatische Polyamine. Besonders geeignet sind Mischungen von Polyaminen wie typischerweise Mischungen von Poly(ethylenaminen). Beispielsweise seien genannt: Ethylendiamin, 1,2-Propylendiamin, Di(ethylen)triamin, Tri(ethylen)tetramin, Tetra(ethylen)pentamin, N-(2-Hydroxyethyl)ethylendiamin, N,N¹⁻bis-(2-Hydroxyethyl)ethylendiamin, N-(3-Hydroxybutyl)tetra(methylen)diamin, N-2-Aminoethylpiperazin, N-2- und N-3-Aminopropylmorpholin, N-3-(Dimethylamino)-propylpiperazin, 2-Heptyl-3-(2-aminopropyl)imidazolin, 1,4-bis(2-Aminoethyl)-piperazin, 1-(2-Hydroxyethyl)piperazin sowie verschiedene Isomere des Phenylendiamins und des Naphthalindiamins.
Eine typische und besonders bevorzugte acylierte Stickstoffverbindung ist durch Umsetzung eines Poly(isobutylen)bernsteinsäureanhydrids oder -esters, dessen Poly(isobutylen)-Rest zwischen 50 und 400 C-Atome trägt, mit einer Mischung von Poly(ethylenaminen) mit etwa 3 bis 7 Stickstoffatomen und etwa 1 bis 6 Ethyleneinheiten erhältlich.
Auch Umsetzungsprodukte ungesättigter Poly(isobutylene) mit 50 bis 400 C-Atomen mit Poly(ethylenaminen) mit etwa 3 bis 7 C-Atomen und etwa 1 - 6 Ethyleneinheiten sowie deren Mischungen sind als polare öllösliche Stickstoffverbindungen geeignet.

Die Zusammensetzungen werden zwecks einfacherer Handhabung bevorzugt als Konzentrate eingesetzt, die 10 bis 90 Gew.-% und bevorzugt 20 bis 60 Gew.-% wie beispielsweise 25 bis 50 Gew.-% an Lösemittel enthalten. Bevorzugte Lösemittel sind höhersiedende aliphatische, aromatische Kohlenwasserstoffe, Alkohole, Ester, Ether und deren Gemische. In den Konzentraten kann das Mischungsverhältnis zwischen den erfindungsgemäßen Alkylphenol-Aldehydharzen als Bestandteil I und Stickstoffverbindungen als Bestandteil II je nach Anwendungsfall variieren. Bevorzugt enthalten derartige Konzentrate 0,1 bis 10 Gewichtsteile bevorzugt 0,2 bis 6 Gewichtsteile der polaren, öllöslichen Stickstoffverbindung pro Gewichtsteil Alkylphenol-Aldehydharz.

Die Zusammensetzungen erhöhen die Leitfähigkeit von Mineralölen wie Benzin, Kerosin, Jet-Fuel, Diesel und Heizöl wobei sie insbesondere in Ölen mit niedrigem Aromatengehalt von weniger als 21 Gew.-%, insbesondere weniger als 19 Gew.-%, speziell weniger als 18 Gew.-% wie beispielsweise weniger als 17 Gew.-% von Vorteil sind. Da sie gleichzeitig die Kälteeigenschaften insbesondere von Mitteldestillaten wie Kerosin, Jet-Fuel, Diesel und Heizöl verbessern, kann durch ihren Einsatz in Gebieten bzw. zu Zeiten, in denen auf Grund der klimatischen Bedingungen bisher keine Paraffindispergatoren eingesetzt werden, eine deutliche Einsparung bei der Gesamtadditivierung der Öle erreicht werden, da keine zusätzlichen Leitfähigkeitsverbesserer eingesetzt werden müssen. Da die erfindungsgemäßen Additive gleichzeitig die Kälteeigenschaften der additivierten Öle verbessern, können zudem z.B. Cloud Point und/oder CFPP der zu additivierenden Öle auf höher eingestellt werden, was die Wirtschaftlichkeit der Raffinerie verbessert. Die erfindungsgemäßen Additive enthalten zudem keine Metalle, die bei der Verbrennung zu Asche und damit Ablagerungen im Brennraum bzw. Abgassystem und Partikelbelastungen der Umwelt führen könnten.
Zur weiteren Erhöhung der elektrischen Leitfähigkeit von Mineralölen können die erfindungsgemäßen Additive auch in Kombination mit Polysulfonen eingesetzt werden. Geeignete Polysulfone sind durch Copolymerisation von Schwefeldioxid mit 1-Olefinen mit 6 bis 20 C-Atomen wie beispielsweise 1-Dodecen zugänglich. Sie haben mittels GPC gegen Poly(styrol)-Standards gemessne Molekulargewichte von 10.000 bis 1.500.000, bevorzugt von 50.000 bis 900.000 und insbesondere von 100.000 bis 500.000. Die Herstellung geeigneter Polysulfone ist beispielsweise aus US-3 917 466 bekannt.
Die erfindungsgemäßen Additive können Mineralöldestillaten zur Verbesserung der Kaltfließfähigkeit auch in Kombination mit weiteren Additiven wie beispielsweise Ethylen-Copolymeren, Kammpolymeren, Polyoxyalkylenverbindungen und/oder Olefincopolymeren zugesetzt werden.

Die vorliegende Erfindung stellt somit ein neues Additivpaket zur Verfügung, das über die Verbesserung der Kälteeigenschaften insbesondere die antistatischen Eigenschaften von aromatenarmen Mineralölen verbessert.

Die erfindungsgemäßen Additive für Mineralöldestillate enthalten so in einer bevorzugten Ausführungsform neben den Bestandteilen I und II noch ein oder mehrere der Komponenten III bis VI.

So enthalten sie bevorzugt Copolymere aus Ethylen und olefinisch ungesättigten Verbindungen als Bestandteil III. Als Ethylen-Copolymere eignen sich insbesondere solche, die neben Ethylen 6 bis 21 mol-%, insbesondere 10 bis 18 mol-% Comonomere enthalten.

Bei den olefinisch ungesättigten Verbindungen handelt es sich vorzugsweise um Vinylester, Acrylester, Methacrylester, Alkylvinylether und/oder Alkene, wobei die genannten Verbindungen mit Hydroxylgruppen substituiert sein können. Es können ein oder mehrere Comonomere im Polymer enthalten sein.

Bei den Vinylestern handelt es sich vorzugsweise um solche der Formel 1

CH₂=CH-OCOR¹ (1)

worin R¹ C₁ bis C₃₀-Alkyl, vorzugsweise C₄ bis C₁₆-Alkyl, speziell C₆- bis C₁₂-Alkyl bedeutet. In einer weiteren Ausführungsform können die genannten Alkylgruppen mit einer oder mehreren Hydroxylgruppen substituiert sein.

In einer weiteren bevorzugten Ausführungsform steht R¹ für einen verzweigten Alkylrest oder einen Neoalkylrest mit 7 bis 11 Kohlenstoffatomen, insbesondere mit 8, 9 oder 10 Kohlenstoffatomen. Besonders bevorzugte Vinylester leiten sich von sekundären und insbesondere tertiären Carbonsäuren ab, deren Verzweigung sich in alpha-Position zur Carbonylgruppe befindet. Geeignete Vinylester umfassen Vinylacetat, Vinylpropionat, Vinylbutyrat, Vinylisobutyrat, Vinylhexanoat, Vinylheptanoat, Vinyloctanoat, Pivalinsäurevinylester, 2-Ethylhexansäurevinylester, Vinyllaurat, Vinylstearat sowie Versaticsäureester wie Neononansäurevinylester, Neodecansäurevinylester, Neoundecansäurevinylester.

In einer weiteren bevorzugten Ausführungsform enthalten diese Ethylen-Copolymere Vinylacetat und mindestens einen weiteren Vinylester der Formel 1 worin R¹ für C₄ bis C₃₀-Alkyl, vorzugsweise C₄ bis C₁₆-Alkyl, speziell C₆- bis C₁₂-Alkyl steht.

Bei den Acrylestern handelt es sich vorzugsweise um solche der Formel 2

CH₂=CR²-COOR³ (2)

worin R² Wasserstoff oder Methyl und R³ C₁- bis C₃₀-Alkyl, vorzugsweise C₄- bis C₁₆-Alkyl, speziell C₆- bis C₁₂-Alkyl bedeutet. Geeignete Acrylester umfassen z.B. Methyl(meth)acrylat, Ethyl(meth)acrylat, Propyl(meth)acrylat, n- und isoButyl(meth)acrylat, Hexyl-, Octyl-, 2-Ethylhexyl-, Decyl-, Dodecyl-, Tetradecyl-, Hexadecyl-, Octadecyl(meth)acrylat sowie Mischungen dieser Comonomere. In einer weiteren Ausführungsform können die genannten Alkylgruppen mit einer oder mehreren Hydroxylgruppen substituiert sein. Ein Beispiel für einen solchen Acrylester ist Hydroxyethylmethacrylat.

Bei den Alkylvinylethern handelt es sich vorzugsweise um Verbindungen der Formel 3

CH₂=CH-OR⁴ (3)

worin R⁴ C₁- bis C₃₀-Alkyl, vorzugsweise C₄- bis C₁₆-Alkyl, speziell C₆- bis C₁₂-Alkyl bedeutet. Beispielsweise seien genannt Methylvinylether, Ethylvinylether, isoButylvinylether. In einer weiteren Ausführungsform können die genannten Alkylgruppen mit einer oder mehreren Hydroxylgruppen substituiert sein.

Bei den Alkenen handelt es sich vorzugsweise um einfache ungesättigte Kohlenwasserstoffe mit 3 bis 30 Kohlenstoffatomen, insbesondere 4 bis 16 Kohlenstoffatomen und speziell 5 bis 12 Kohlenstoffatomen. Geeignete Alkene umfassen Propen, Buten, Isobutylen, Penten, Hexen, 4-Methylpenten, Octen, Diisobutylen sowie Norbornen und seine Derivate wie Methylnorbornen und Vinylnorbornen. In einer weiteren Ausführungsform können die genannten Alkylgruppen mit einer oder mehreren Hydroxylgruppen substituiert sein.

Besonders bevorzugt sind Terpolymerisate, die außer Ethylen 3,5 bis 20 mol-%, insbesondere 8 bis 15 mol-% Vinylacetat und 0,1 bis 12 mol-%, insbesondere 0,2 bis 5 mol-% mindestens eines längerkettigen und bevorzugt verzweigten Vinylesters wie beispielsweise 2-Ethylhexansäurevinylester, Neononansäurevinylester oder Neodecansäurevinylester enthalten, wobei der gesamte Comonomergehalt der Terpolymerisate vorzugsweise zwischen 8 und 21 mol-%, insbesondere zwischen 12 und 18 mol-% liegt. Weitere besonders bevorzugte Copolymere enthalten neben Ethylen und 8 bis 18 mol-% Vinylestern von C₂- bis C₁₂-Carbonsäuren noch 0,5 bis 10 mol-% Olefine wie Propen, Buten, Isobutylen, Hexen, 4-Methylpenten, Octen, Diisobutylen und/oder Norbornen.

Vorzugsweise haben diese Ethylen-Co- und Terpolymere Schmelzviskositäten bei 140°C von 20 bis 10.000 mPas, insbesondere von 30 bis 5.000 mPas, speziell von 50 bis 2.000 mPas. Die Mittels ¹H-NMR-Spektroskopie bestimmten Verzweigungsgrade liegen bevorzugt zwischen 1 und 9 CH₃/100 CH₂-Gruppen, insbesondere zwischen 2 und 6 CH₃/100 CH₂-Gruppen, die nicht aus den Comonomeren stammen.

Bevorzugt werden Mischungen aus zwei oder mehr der oben genannten Ethylen-Copolymere eingesetzt. Besonders bevorzugt unterscheiden sich die den Mischungen zu Grunde liegenden Polymere in mindestens einem Charakteristikum. Beispielsweise können sie unterschiedliche Comonomere enthalten, unterschiedliche Comonomergehalte, Molekulargewichte und/oder Verzweigungsgrade aufweisen.

Das Mischungsverhältnis zwischen den erfindungsgemäßen Additiven und Ethylencopolymeren als Bestandteil III kann je nach Anwendungsfall in weiten Grenzen variieren, wobei die Ethylencopolymere III oftmals den größeren Anteil darstellen. Bevorzugt enthalten derartige Additivmischungen 2 bis 70 Gew.-%, bevorzugt 5 bis 50 Gew.-% der erfindungsgemäßen Additivkombination aus I und II sowie 30 bis 98 Gew.-%, bevorzugt 50 bis 95 Gew.-% Ethylencopolymere.

Geeignete Kammpolymere (Bestandteil IV) können beispielsweise durch die Formel beschrieben werden. Darin bedeuten
- A: R', COOR', OCOR', R"-COOR', OR';
- D: H, CH₃, A oder R";
- E: H, A;
- G: H, R", R"-COOR', einen Arylrest oder einen heterocyclischen Rest;
- M: H, COOR", OCOR", OR", COOH;
- N: H, R", COOR", OCOR, einen Arylrest;
- R': eine Kohlenwasserstoffkette mit 8 bis 50 Kohlenstoffatomen;
- R": eine Kohlenwasserstoffkette mit 1 bis 10 Kohlenstoffatomen;
- m: eine Zahl zwischen 0,4 und 1,0; und
- n: eine Zahl zwischen 0 und 0,6.

Geeignete Kammpolymere sind beispielsweise Copolymere ethylenisch ungesättigter Dicarbonsäuren wie Malein- oder Fumarsäure mit anderen ethylenisch ungesättigten Monomeren wie Olefinen oder Vinylestern wie beispielsweise Vinylacetat. Besonders geeignete Olefine sind dabei α-Olefine mit 10 bis 24 C-Atomen wie beispielsweise 1-Decen, 1-Dodecen, 1-Tetradecen, 1-Hexadecen, 1-Octadecen und deren Mischungen. Auch längerkettige Olefine auf Basis oligomerisierter C₂-C₆-Olefine wie beispielsweise Poly(isobutylen) mit hohem Anteil endständiger Doppelbindungen sind als Comonomere geeignet. Üblicherweise werden diese Copolymere zu mindestens 50 % mit Alkoholen mit 10 bis 22 C-Atomen verestert. Geeignete Alkohole umfassen n-Decen-1-ol, n-Dodecan-1-ol, n-Tetradecan-1-ol, n-Hexadecan-1-ol, n-Octadecan-1-ol, n-Eicosan-1-ol und deren Mischungen. Besonders bevorzugt sind Mischungen aus n-Tetradecan-1-ol und n-Hexadcan-1-ol. Als Kammpolymere ebenfalls geeignet sind Poly(alkylacrylate), Poly(alkylmethacrylate) und Poly(alkylvinylether), die sich von Alkoholen mit 12 bis 20 C-Atomen ableiten sowie Poly(vinylester), die sich von Fettsäuren mit 12 bis 20 C-Atomen ableiten.

Als weitere Komponente geeignete Polyoxyalkylenverbindungen (Bestandteil V) sind beispielsweise Ester, Ether und Ether/Ester von Polyolen, die mindestens einen Alkylrest mit 12 bis 30 C-Atomen tragen. Wenn die Alkylgruppen von einer Säure stammen, stammt der Rest von einem mehrwertigen Alkohol; kommen die Alkylreste von einem Fettalkohol, so stammt der Rest der Verbindung von einer Polysäure.

Geeignete Polyole sind Polyethylenglykole, Polypropylenglykole, Polybutylenglykole und deren Mischpolymerisate mit einem Molekulargewicht von ca. 100 bis ca. 5000, vorzugsweise 200 bis 2000. Weiterhin geeignet sind Alkoxylate von Polyolen, wie beispielsweise von Glycerin, Trimethylolpropan, Pentaerythrit, Neopentylglykol, sowie die daraus durch Kondensation zugänglichen Oligomere mit 2 bis 10 Monomereinheiten, wie z.B. Polyglycerin. Bevorzugte Alkoxylate sind solche mit 1 bis 100, insbesondere 5 bis 50 mol Ethylenoxid, Propylenoxid und/oder Butylenoxid pro mol Polyol. Ester sind besonders bevorzugt.

Fettsäuren mit 12 bis 26 C-Atomen sind zur Umsetzung mit den Polyolen zur Bildung der Esteradditive bevorzugt, wobei besonders bevorzugt C₁₈- bis C₂₄-Fettsäuren verwendet werden, speziell Stearin- und Behensäure. Die Ester können auch durch Veresterung von polyoxyalkylierten Alkoholen hergestellt werden. Bevorzugt sind vollständig veresterte polyoxyalkylierte Poylole mit Molekulargewichten von 150 bis 2000, bevorzugt 200 bis 600. Besonders geeignet sind PEG-600-Dibehenat und Glycerin-Ethylenglykol-Tribehenat.

Geeignete Olefincopolymere (Bestandteil VI) als weiterer Bestandteil des erfindungsgemäßen Additivs können sich direkt von monoethylenisch ungesättigten Monomeren ableiten oder indirekt durch Hydrierung von Polymeren, die sich von mehrfach ungesättigten Monomeren wie Isopren oder Butadien ableiten, hergestellt werden. Bevorzugte Copolymere enthalten neben Ethylen Struktureinheiten, die sich von α-Olefinen mit 3 bis 24 C-Atomen ableiten und Molekulargewichte von bis zu 120.000 g/mol aufweisen. Bevorzugte α-Olefine sind Propylen, Buten, Isobuten, n-Hexen, Isohexen, n-Octen, Isoocten, n-Decen, Isodecen. Der Comonomergehalt an α-Olefinen mit 3 bis 24 C-Atomen liegt bevorzugt zwischen 15 und 50 mol-%, besonders bevorzugt zwischen 20 und 35 mol-% und speziell zwischen 30 und 45 mol-%. Diese Copolymeren können auch geringe Mengen, z.B. bis zu 10 mol-% weiterer Comonomere wie z.B. nicht endständige Olefine oder nicht konjugierte Olefine enthalten. Bevorzugt sind Ethylen-Propylen-Copolymere. Die Olefincopolymere können nach bekannten Methoden hergestellt werden, z.B. mittels Ziegler- oder Metallocen-Katalysatoren.

Weitere geeignete Olefincopolymere sind Blockcopolymere, die Blöcke aus olefinisch ungesättigten, aromatischen Monomeren A und Blöcke aus hydrierten Polyolefinen B enthalten. Besonders geeignet sind Blockcopolymere der Struktur (AB)nA und (AB)m, wobei n eine Zahl zwischen 1 und 10 und m eine Zahl zwischen 2 und 10 ist.

Die Additive können allein oder auch zusammen mit anderen Additiven verwendet werden, z.B. mit anderen Stockpunkterniedrigern oder Entwachsungshilfsmitteln, mit Antioxidantien, Cetanzahlverbesserern, Dehazern, Demulgatoren, Detergenzien, Dispergatoren, Entschäumern, Farbstoffen, Korrosionsinhibitoren, Lubricity-Additiven, Schlamminhibitoren, Odorantien und/oder Zusätzen zur Erniedrigung des Cloud-Points.
Das Mischungsverhältnis zwischen den erfindungsgemäßen Additivkombinationen aus I und II sowie den weiteren Bestandteilen V, VI und VII ist im allgemeinen jeweils zwischen 1:10 und 10:1, bevorzugt zwischen 1: 5 und 5:1.

Die erfindungsgemäßen Additive sind geeignet, die elektrostatischen Eigenschaften sowie die Kaltfließeigenschaften von tierischen, pflanzlichen oder mineralischen Ölen zu verbessern. Insbesondere erhöhen sie die elektrische Leitfähigkeit der additivierten Öle und ermöglichen so eine sichere Handhabung zum Beispiel beim Umpumpen und Verladen. Dabei fällt die Leitfähigkeit der erfindungsgemäß additivierten Öle bei sinkender Temperatur nicht ab und in vielen Fällen wurde sogar ein von Additiven des Standes der Technik nicht bekannter Anstieg der Leitfähigkeit mit sinkender Temperatur beobachtet, so dass auch bei niedrigen Umgebungstemperaturen eine sichere Handhabung gewährleistet ist. Ein weiterer Vorteil der erfindungsgemäßen Additive ist der Erhalt der elektrischen Leitfähigkeit auch während längerer, das heißt mehrwöchiger Lagerung der additivierten Öle. Darüber hinaus gibt es im Bereich der erfindungsgemäß geeigneten Mischungsverhältnisse keine Unverträglichkeiten zwischen den Bestandteilen I und II, so dass sie im Gegensatz zu den Additiven der US 4 356 002 problemlos als Konzentrate formuliert werden können.
Besonders geeignet sind sie für die Verbesserung der elektrostatischen Eigenschaften von Mineralöldestillaten wie Jet-Fuel, Benzin, Kerosin, Diesel und Heizöl, die zwecks Absenkung des Schwefelgehalts einer hydrierenden Raffination unterzogen wurden und die daher nur geringe Anteile an polyaromatischen und polaren Verbindungen enthalten. Besonders vorteilhaft sind die erfindungsgemäßen Additive in solchen Mineralöldestillaten, die weniger als 350 ppm Schwefel, besonders bevorzugt weniger als 100 ppm Schwefel insbesondere weniger als 50 ppm Schwefel und in speziellen Fällen weniger als 10 ppm Schwefel enthalten. Besondere Vorteile zeigen sie sie in Mineralöldestillaten mit niedrigem Aromatengehalt von weniger als 21 Gew.-%, insbesondere weniger als 19 Gew.-%, speziell weniger als 18 Gew.-% wie beispielsweise weniger als 17 Gew.-%. Der Wassergehalt solcher Öle liegt oftmals unter 150 ppm, teilweise unter 100 ppm wie beispielsweise unter 80 ppm. Die elektrische Leitfähigkeit derartiger Öle liegt üblicherweise unterhalb 10 pS/m und oftmals sogar unterhalb 5 pS/m.
Besonders bevorzugte Mineralöldestillate sind Mitteldestillate. Als Mitteldestillat bezeichnet man insbesondere solche Mineralöle, die durch Destillation von Rohöl gewonnen werden und im Bereich von 120 bis 450°C sieden, beispielsweise Kerosin, Jet-Fuel, Diesel und Heizöl. Ihre bevorzugten Schwefel-, Aromaten- und Wassergehalte sind wie bereits oben angegeben. Besonders vorteilhaft sind die Zusammensetzungen in solchen Mitteldestillaten, die 90 %-Destillationspunkte unter 360°C, insbesondere 350°C und in Spezialfällen unter 340°C aufweisen. Unter aromatischen Verbindungen wird die Summe aus mono-, di- und polyzyklischen aromatischen Verbindungen verstanden, wie sie mittels HPLC gemäß DIN EN 12916 (Ausgabe 2001) bestimmbar ist. Die Mitteldestillate können auch untergeordnete Mengen wie beispielsweise bis zu 40 Vol.-%, bevorzugt 1 bis 20 Vol.-%, speziell 2 bis 15 wie beispielsweise 3 bis 10 Vol.-% der weiter unten näher beschriebenen Öle tierischen und/oder pflanzlichen Ursprungs wie beispielsweise Fettsäuremethylester enthalten.

Die Zusammensetzungen sind ebenfalls zur Verbesserung der elektrostatischen Eigenschaften von Kraftstoffen auf Basis nachwachsender Rohstoffe (Biokraftstoffe) geeignet. Unter Biokraftstoffen werden Öle verstanden, die aus tierischem und bevorzugt aus pflanzlichem Material oder beidem erhalten werden sowie Derivate derselben, welche als Kraftstoff und insbesondere als Diesel oder Heizöl verwendet werden können. Dabei handelt es sich insbesondere um Triglyceride von Fettsäuren mit 10 bis 24 C-Atomen sowie die aus ihnen durch Umesterung zugänglichen Fettsäureester niederer Alkohole wie Methanol oder Ethanol.
Beispiele für geeignete Biokraftstoffe sind Rapsöl, Korianderöl, Sojaöl, Baumwollsamenöl, Sonnenblumenöl, Ricinusöl, Olivenöl, Erdnussöl, Maisöl, Mandelöl, Palmkernöl, Kokosnussöl, Senfsamenöl, Rindertalg, Knochenöl, Fischöle und gebrauchte Speiseöle. Weitere Beispiele schließen Öle ein, die sich von Weizen, Jute, Sesam, Scheabaumnuß, Arachisöl und Leinöl ableiten. Die auch als Biodiesel bezeichneten Fettsäurealkylester können aus diesen Ölen nach im Stand der Technik bekannten Verfahren abgeleitet werden. Rapsöl, das eine Mischung von mit Glycerin veresterten Fettsäuren ist, ist bevorzugt, da es in großen Mengen erhältlich ist und in einfacher Weise durch Auspressen von Rapssamen erhältlich ist. Des weiteren sind die ebenfalls weit verbreiteten Öle von Sonnenblumen und Soja sowie deren Mischungen mit Rapsöl bevorzugt.
Besonders geeignet als Biokraftstoffe sind niedrige Alkylester von Fettsäuren. Hier kommen beispielsweise handelsübliche Mischungen der Ethyl-, Propyl-, Butyl- und insbesondere Methylester von Fettsäuren mit 14 bis 22 Kohlenstoffatomen, beispielsweise von Laurinsäure, Myristinsäure, Palmitinsäure, Palmitolsäure, Stearinsäure, Ölsäure, Elaidinsäure, Petroselinsäure, Ricinolsäure, Elaeostearinsäure, Linolsäure, Linolensäure, Eicosansäure, Gadoleinsäure, Docosansäure oder Erucasäure in Betracht. Bevorzugte Ester haben eine lodzahl von 50 bis 150 und insbesondere von 90 bis 125. Mischungen mit besonders vorteilhaften Eigenschaften sind solche, die hauptsächlich, d. h. zu mindestens 50 Gew.-% Methylester von Fettsäuren mit 16 bis 22 Kohlenstoffatomen und 1, 2 oder 3 Doppelbindungen enthalten. Die bevorzugten niedrigeren Alkylester von Fettsäuren sind die Methylester von Ölsäure, Linolsäure, Linolensäure und Erucasäure.

Die Zusammensetzungen sind gleichfalls zur Verbesserung der elektrostatischen Eigenschaften von Turbinenkraftstoffen geeignet. Dies sind Treibstoffe, die im Temperaturbereich von etwa 65°C bis etwa 330°C sieden und beispielsweise unter den Bezeichnungen JP-4, JP-5, JP-7, JP-8, Jet A und Jet A-1 vermarktet werden. JP-4 und JP-5 sind in der U.S. Military Specification MIL-T-5624-N und JP-8 in der U.S. Military Specification MIL-T-83133-D spezifiziert; Jet A, Jet A-1 und Jet B sind in der ASTM D1655 spezifiziert.
Gleichfalls sind die erfindungsgemäßen Additive zur Verbesserung der elektrischen Leitfähigkeit von Kohlenwasserstoffen geeignet, die als Lösemittel z. B. in der Textilreinigung oder zur Herstellung von Farben und Lacken verwendet werden.

### Beispiele

**Tabelle 1: Charakterisierung der Testöle:**

| Als Testöle wurden Öle aus europäischen Raffinerien herangezogen. Die Bestimmung des CFPP-Werts erfolgt gemäß EN 116 und die Bestimmung des Cloud Points gemäß ISO 3015. Die Bestimmung der aromatischen Kohlenwasserstoffgruppen erfolgt gemäß DIN EN 12916 (Ausgabe November 2001) | | | | |
|---|---|---|---|---|
| | | Testöl 1 | Testöl 2 | Testöl 3 (Vgl.) |
| Destillation | | | | |
| IBP | [°C] | 212 | 188 | 160 |
| 20% | [°C] | 244 | 249 | 229 |
| 90% | [°C] | 322 | 336 | 339 |
| FBP | [°C] | 342 | 361 | 371 |
| Cloud Point | [°C] | -8,8 | -12,5 | 4,6 |
| Dichte @15°C | [g/cm³] | 0,8302 | 0,8264 | 0,8410 |
| Wassergehalt @20°C | [ppm] | 25 | 35 | 185 |
| Schwefelgehalt | [ppm] | 4 | 6 | 173 |
| elektr. Leitfähigkeit @25°C | [pS/m] | 0 | 1 | 9 |
| Aromatengehalt | [Gew.-%] | 14,8 | 16,9 | 29,9 |
| davon mono | [Gew.-%] | 14,5 | 14,4 | 24,1 |
| di | [Gew.-%] | 0,3 | 2,4 | 5,3 |
| poly | [Gew.-%] | <0,1 | 0,1 | 0,5 |

### Folgende Additive wurden eingesetzt:

### (A) Charakterisierung der eingesetzten Alkylphenolharze

- A1: Sauer katalysiertes Nonylphenol-Formaldehydharz (Mw 1.300 g/mol)
- A2: Sauer katalysiertes Nonylphenol-Formaldehydharz (Mw 2.200 g/mol)
- A3: Sauer katalysiertes Dodecylphenol-Formaldehydharz (Mw 2.600 g/mol)
- A4: Alkalisch katalysiertes Dodecylphenol-Formaldehydharz (Mw 2.450 g/mol)
- A5: Unter saurer Katalyse hergestelltes Alkylphenol-Formaldehydharz aus equimolaren Anteilen Nonylphenol und Butylphenol (Mw 2.900 g/mol)
- A6: Mit 5 mol Ethylenoxid pro phenolischer OH-Gruppe alkoxiliertes Nonylphenolharz gemäß A2 (Vergleich).

### (B) Charakterisierung der eingesetzten Stickstoffverbindungen B

- B1: Umsetzungsprodukt eines Dodecenyl-Spirobislactons mit einer Mischung aus primärem und sekundärem Talgfettamin, hergestellt gemäß EP 0413279.
- B2: Umsetzungsprodukt eines Terpolymers aus C₁₄/₁₆-α-Olefin, Maleinsäureanhydrid und Allylpolyglykol mit 2 Equivalenten Ditalgfettamin, hergestellt gemäß EP 0606055.
- B3: Umsetzungsprodukt aus Phthalsäureanhydrid und 2 Equivalenten Di(hydriertem Talgfett)amin, hergestellt gemäß EP 0 061 894.
- B4: Umsetzungsprodukt aus Ethylendiamintetraessigsäure mit 4 Equivalenten Ditalgfettamin zum Amid-Ammoniumsalz, hergestellt gemäß EP 0 398 101.
- B5: Umsetzungsprodukt aus Poly(isobutenyl)bernsteinsäureanhydrid und Tetraethylenpentanmin.

### Die Bestimmung der Molekulargewichte erfolgte mittels

Gelpermeationschromatographie in THF gegen Poly(ethylenglykol)-Standards. Die Additive A und B wurden als 50 %ige Einstellungen in Solvent Naphtha, einem kommerziellen Gemisch hochsiedender aromatischer Kohlenwasserstoffe eingesetzt.

### Verbesserung der elektrischen Leitfähigkeit von Mitteldestillaten

Für Leitfähigkeitsmessungen wurden die Additive mit der jeweils angegebenen Konzentration in 250 ml des Testöls 1 unter Schütteln gelöst. Mit einem automatischen Conductivity Meter Maihak SLA 900 wurde darin die elektrische Leitfähigkeit gemäß DIN 51412-T02-79 bestimmt. Die Einheit für die elektrische Leitfähigkeit ist Picosiemens/m (pS/m). Für Jet-Fuel wird allgemein eine Leitfähigkeit von mindestens 50 pS/m spezifiziert. Die angegebenen Dosierraten beziehen sich auf die eingesetzten Wirkstoffmengen.

**Tabelle 2: Elektrische Leitfähigkeit in Testöl 1**

| Bsp. Nr. | Dosierrate Additiv A | | Dosierrate Additiv B | | Leitfähigkeit [pS/m] | |
|---|---|---|---|---|---|---|
| | | | | | @ 25°C | @ 10°C |
| 1 (Vgl.) | 25 ppm | A1 | - | - | 3 | 2 |
| 2 (Vgl.) | 50 ppm | A1 | - | - | 3 | 2 |
| 3 (Vgl.) | 10 ppm | A2 | - | - | 1 | 1 |
| 4 (Vgl.) | 25 ppm | A2 | - | - | 3 | 1 |
| 5 (Vgl.) | 50 ppm | A2 | - | - | 4 | 2 |
| 6 (Vgl.) | 50 ppm | A3 | - | - | 4 | 3 |
| 7 (Vgl.) | 50 ppm | A4 | - | - | 5 | 3 |
| 8 (Vgl.) | 25 ppm | A6 | - | - | 3 | 1 |
| 9 (Vgl.) | - | - | 10 ppm | B2 | 3 | 2 |
| 10 (Vgl.) | - | - | 25 ppm | B2 | 3 | 2 |
| 11 (Vgl.) | - | - | 50 ppm | B2 | 8 | 5 |
| 12 (Vgl.) | - | - | 10 ppm | B3 | 1 | 1 |
| 13(Vgl.) | - | - | 25 ppm | B3 | 2 | 2 |
| 14 (Vgl.) | - | - | 50 ppm | B3 | 4 | 4 |
| 15 (Vgl.) | - | - | 10 ppm | B4 | 3 | 2 |
| 16 (Vgl.) | - | - | 25 ppm | B4 | 5 | 4 |
| 17 (Vgl.) | - | - | 50 ppm | B4 | 7 | 5 |
| 18 (Vgl.) | - | - | 25 ppm | B5 | 4 | 3 |
| 19 | 7 ppm | A2 | 3 ppm | B2 | 44 | 57 |
| 20 | 3 ppm | A2 | 7 ppm | B2 | 57 | 68 |
| 21 | 16ppm | A2 | 8 ppm | B2 | 120 | 204 |
| 22 | 8 ppm | A2 | 16 ppm | B2 | 141 | 225 |
| 23 | 15 ppm | A2 | 35 ppm | B2 | 341 | 615 |
| 24 | 8 ppm | A1 | 16 ppm | B2 | 110 | 161 |
| 25 | 16 ppm | A1 | 8 ppm | B2 | 99 | 126 |
| 26 | 8 ppm | A2 | 16 ppm | B3 | 77 | 94 |
| 27 | 15 ppm | A2 | 15 ppm | B3 | 136 | 147 |
| 28 | 10 ppm | A2 | 15 ppm | B4 | 64 | 71 |
| 29 | 15 ppm | A2 | 7 ppm | B4 | 77 | 82 |
| 30 | 8 ppm | A2 | 16 ppm | B5 | 110 | 130 |
| 31 | 5 ppm | A3 | 10 ppm | B2 | 125 | 196 |
| 32 | 5 ppm | A4 | 10 ppm | B2 | 115 | 126 |
| 33 (Vgl.) | 8 ppm | A6 | 16 ppm | B2 | 24 | 18 |

Beispiel 34: Bei weiterer Abkühlung der Zusammensetzung gemäß Beispiel 22 auf 0 °C wurde eine Leitfähigkeit von 353 pS/m gemessen.

**Tabelle 3: Elektrische Leitfähigkeit in Testöl 2**

| Bsp. Nr. | Dosierrate Additiv A | | Dosierrate Additiv B | | Leitfähigkeit [pS/m] | |
|---|---|---|---|---|---|---|
| | | | | | @ 25°C | @ 10°C |
| 35 (Vgl.) | 25 ppm | A1 | - | - | 1 | 0 |
| 36 (Vgl.) | 10 ppm | A2 | - | - | 2 | 0 |
| 37 (Vgl.) | 25 ppm | A2 | - | - | 4 | 2 |
| 38 (Vgl.) | 25 ppm | A5 | - | - | 3 | 1 |
| 39 (Vgl.) | 25 ppm | A6 | - | - | 2 | 1 |
| 40 (Vgl.) | - | - | 25 ppm | B1 | 3 | 1 |
| 41 (Vgl.) | - | - | 10 ppm | B2 | 2 | 2 |
| 42 (Vgl.) | - | - | 25 ppm | B2 | 6 | 3 |
| 43 (Vgl.) | - | - | 25 ppm | B5 | 4 | 2 |
| 44 | 10 ppm | A1 | 15 ppm | B1 | 109 | 132 |
| 45 | 16 ppm | A1 | 8 ppm | B2 | 170 | 243 |
| 46 | 8 ppm | A2 | 16 ppm | B2 | 268 | 430 |
| 47 | 15 ppm | A2 | 35 ppm | B2 | 461 | 890 |
| 48 | 8 ppm | A5 | 16 ppm | B2 | 279 | 415 |
| 49 | 10 ppm | A3 | 10 ppm | B5 | 252 | 337 |
| 50 (Vgl.) | 10 ppm | A6 | 5 ppm | B2 | 24 | 16 |
| 51 (Vgl.) | 8 ppm | A6 | 16 ppm | B2 | 54 | 38 |

**Tabelle 4: Elektrische Leitfähigkeit in Testöl 3 (Vergleich)**

| Bsp. Nr. | Dosierrate Additiv A | | Dosierrate Additiv B | | Leitfähigkeit [pS/m] | |
|---|---|---|---|---|---|---|
| | | | | | @ 25°C | @ 10°C |
| 52 | 10 ppm | A2 | - | - | 19 | 12 |
| 54 | 10 ppm | A4 | - | - | 26 | 17 |
| 55 | 10 ppm | A6 | - | - | 25 | 18 |
| 57 | - | - | 3 ppm | B2 | 41 | 24 |
| 59 | 10 ppm | A2 | 3 ppm | B2 | 105 | 73 |
| 60 | 10 ppm | A4 | 3 ppm | B2 | 97 | 66 |
| 61 | 10 ppm | A6 | 3 ppm | B2 | 160 | 102 |

Die Beispiele zeigen, dass die Zusammensetzungen einen ausgeprägten synergistischen Effekt gegenüber den Einzelkomponenten aufweisen. Darüber hinaus zeigen sie, dass die Zusammensetzungen die elektrische Leitfähigkeit insbesondere aromatenarmer Brennstofföle mit niedrigem Wassergehalt stärker erhöhen als die bekannten Additive des Standes der Technik. Die Leitfähigkeit der erfindungsgemäß additivierten Mineralöldestillate steigt mit fallender Temperatur an. Da die eingesetzten Additive zudem bekanntermaßen eine verbesserte Paraffindispergierung bewirken, kann eine vergleichbare Leitfähigkeit bei niedrigerer Additivdosierung an konventionellen Additiven erreicht werden. Ein weiterer Vorteil der Erfindung ist es, dass mit den erfindungsgemäßen Additiven neben der Verbesserung der Leitfähigkeit gleichzeitig die Kälteeigenschaften verbessert werden, was es dem Hersteller des Brennstofföls erlaubt, einen höheren Anteil an paraffinreichen, kälteproblematischen Destillationsschnitten zu verarbeiten.

## Patentansprüche

1. Verwendung von Zusammensetzungen, die mindestens ein Alkylphenol-Aldehydharz (Bestandteil I), das ein Strukturelement der Formel worin R⁵ für C₁-C₂₀₀-Alkyl oder C₂-C₂₀₀-Alkenyl, O-R⁶ oder O-C(O)-R⁶, R⁶ für C₁-C₂₀₀-Alkyl oder C₂-C₂₀₀-Alkenyl und n für eine Zahl von 2 bis 100 steht, enthält und, bezogen auf das Alkylphenol-Aldehydharz oder die Alkylphenol-Aldehydharze, 0,1 bis 10 Gewichtsteile mindestens einer polaren öllöslichen Stickstoffverbindung (Bestandteil II) enthalten, zur Verbesserung der elektrischen Leitfähigkeit von Mineralöldestillaten mit einem Wassergehalt von weniger als 150 ppm, in einer Menge so dass die Mineralöldestillate eine nach DIN 51412-TO2-79 gemessene Leitfähigkeit von mindestens 50 pS/m aufweisen.

2. Verwendung nach Anspruch 1, worin die Alkylgruppe des Alkylphenol-Aldehydharzes 1 bis 20 Kohlenstoffatome umfasst.

3. Verwendung nach einem oder mehreren der Ansprüche 1 und/oder 2, worin das Molekulargewicht der Alkylphenol-Aldehydharze 400 bis 20.000 g/mol beträgt.

4. Verwendung nach einem oder mehreren der Ansprüche 1 oder 3, worin das Alkylphenol-Aldehydharz eine repetitive Struktureinheit der Formel umfasst, worin R⁵ für C₁-C₂₀₀-Alkyl oder C₂-C₂₀₀-Alkenyl und n für eine Zahl von 2 bis 100 steht.

5. Verwendung nach einem oder mehreren der Ansprüche 1 bis 4, worin die polare öllösliche Stickstoffverbindung Umsetzungsprodukte von Verbindungen der Formel NR⁶R⁷R⁸, worin R⁶, R⁷ und R⁸ gleich oder verschieden sein können, und wenigstens eine dieser Gruppen für C₈-C₃₆-Alkyl, C₆-C₃₆-Cycloalkyl, C₈-C₃₆-Alkenyl, insbesondere C₁₂-C₂₄-Alkyl, C₁₂-C₂₄-Alkenyl oder Cyclohexyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten, worin A für eine Ethyl- oder Propylgruppe steht, x eine Zahl von 1 bis 50, E = H, C₁-C₃₀-Alkyl, C₅-C₁₂-Cycloalkyl oder C₆-C₃₀-Aryl, und n = 2, 3 oder 4 bedeuten, und Y und Z unabhängig voneinander H, C₁-C₃₀-Alkyl oder-(A-O)ₓ-E bedeuten, mit Verbindungen, die eine funktionelle Gruppe der Formel $> C = O$ umfassen, enthält.

6. Verwendung nach Anspruch 5, worin die Verbindungen der Formel NR⁶R⁷R⁸ mit Carbonylverbindungen umgesetzt werden, welche Copolymere von Acrylsäure, Methacrylsäure, Maleinsäure, Fumarsäure und/oder Itaconsäure mit Olefinen, Alkylestern der Acrylsäure und Methacrylsäure, Alkylvinylestern, Alkylvinylethern mit 2 bis 75 Kohlenstoffatomen im Alkylrest sind, wobei bei Olefinen der an die Doppelbindung gebundene Alkylrest 2 bis 75 Kohlenstoffatome aufweist, und deren Molekulargewichte zwischen 400 und 20.000 liegen.

7. Verwendung nach Anspruch 5, worin die polare Stickstoffverbindung ein Umsetzungsprodukt aus mindestens einer Mono- und/oder Polycarbonsäure und mindestens einem Amin, das mindestens ein acides Wasserstoffatom trägt, ist.

8. Verwendung nach einem oder mehreren der Ansprüche 1 bis 7, wobei zusätzlich Copolymere aus Ethylen und 6 bis 21 mol-% Vinylester, Acrylester, Methacrylester, Alkylvinylether und/oder Alkene verwendet werden.

9. Verwendung nach einem oder mehreren der Ansprüche 1 bis 8, wobei zusätzlich Kammpolymere der Formel verwendet werden, worin
A R', COOR', OCOR', R"-COOR', OR';
D H, CH₃, A oder R";
E H, A;
G H, R", R"-COOR', einen Arylrest oder einen heterocyclischen Rest;
M H, COOR", OCOR", OR", COOH;
N H, R", COOR", OCOR, einen Arylrest;
R' eine Kohlenwasserstoffkette mit 8 bis 50 Kohlenstoffatomen;
R" eine Kohlenwasserstoffkette mit 1 bis 10 Kohlenstoffatomen;
m eine Zahl zwischen 0,4 und 1,0; und
n eine Zahl zwischen 0 und 0,6
bedeuten.

10. Verwendung nach einem oder mehreren der Ansprüche 1 bis 9, wobei zusätzlich Polyoxyalkylenverbindungen verwendet werden, die Ester, Ether und Ether/Ester sind, welche mindestens einen Alkylrest mit 12 bis 30 C-Atomen tragen.

11. Verwendung nach einem oder mehreren der Ansprüche 1 bis 10, wobei zusätzlich Copolymere verwendet werden, die neben Struktureinheiten von Ethylen Struktureinheiten, die sich von α-Olefinen mit 3 bis 24 C-Atomen ableiten, enthalten, und die Molekulargewichte von bis zu 120.000 g/mol aufweisen.

12. Verwendung nach einem oder mehreren der Ansprüche 1 bis 11, wobei zusätzlich Polysulfone verwendet werden, die sich von Olefinen mit 6 bis 20 C-Atomen ableiten.

13. Verwendung von mindestens einem Alkylphenol-Aldehydharz (Bestandteil I), das ein Strukturelement der Formel enthält, worin R⁵ für C₁-C₂₀₀-Alkyl oder C₂-C₂₀₀-Alkenyl, O-R⁶ oder O-C(O)-R⁶, R⁶ für C₁-C₂₀₀-Alkyl oder C₂-C₂₀₀-Alkenyl und n für eine Zahl von 2 bis 100 steht, zur Verbesserung der elektrischen Leitfähigkeit von Mineralöldestillaten mit einem Wassergehalt von weniger als 150 ppm, die 0,1 bis 200 ppm mindestens einer polaren öllöslichen Stickstoffverbindung (Bestandteil II) enthalten, in einer Menge so dass die Mineralöldestillate eine nach DIN 51412-TO2-79 gemessene Leitfähigkeit von mindestens 50 pS/m aufweisen.

## Claims

1. The use of compositions which comprise at least one alkylphenol-aldehyde resin (constituent I) which contains a structural element of the formula in which R⁵ is C₁-C₂₀₀-alkyl or C₂-C₂₀₀-alkenyl, O-R⁶ or O-C(O)-R⁶, R⁶ is C₁-C₂₀₀-alkyl or C₂-C₂₀₀-alkenyl, and n is from 2 to 100, and, based on the alkylphenol-aldehyde resin or the alkylphenol-aldehyde resins, from 0.1 to 10 parts by weight of at least one polar oil-soluble nitrogen compound (constituent II), for improving the electrical conductivity of mineral oil distillates having a water content of less than 150 ppm, in such an amount that the mineral oil distillates have a conductivity of at least 50 pS/m, measured according to DIN 51412-T02-79.

2. The use as claimed in claim 1, in which the alkyl group of the alkylphenol-aldehyde resin comprises from 1 to 20 carbon atoms.

3. The use as claimed in one or more of claims 1 and/or 2, in which the molecular weight of the alkylphenol-aldehyde resins is from 400 to 20 000 g/mol.

4. The use as claimed in one or more of claims 1 or 3, in which the alkylphenol-aldehyde resin comprises a repeat structural unit of the formula in which R⁵ is C₁-C₂₀₀-alkyl or C₂-C₂₀₀-alkenyl and n is from 2 to 100.

5. The use as claimed in one or more of claims 1 to 4, in which the polar oil-soluble nitrogen compound comprises reaction products of compounds of the formula NR⁶R⁷R⁸ in which R⁶, R⁷ and R⁸ may be the same or different, and at least one of these groups is C₈-C₃₆-alkyl, C₆-C₃₆-cycloalkyl, C₈-C₃₆-alkenyl, in particular C₁₂-C₂₄-alkyl, C₁₂-C₂₄-alkenyl or cyclohexyl, and the remaining groups are either hydrogen, C₁-C₃₆-alkyl, C₂-C₃₆-alkenyl, cyclohexyl, or a group of the formulae -(A-O)ₓ-E or -(CH₂)ₙ-NYZ, in which A is an ethyl or propyl group, x is from 1 to 50, E = H, C₁-C₃₀-alkyl, C₅-C₁₂-cycloalkyl or C₆-C₃₀-aryl, and n = 2, 3 or 4, and Y and Z are each independently H, C₁-C₃₀-alkyl or -(A-O)_{x-E}, with compounds which include a functional group of the formula $> C = O .$

6. The use as claimed in claim 5, in which the compounds of the formula NR⁶R⁷R⁸ are reacted with carbonyl compounds which are copolymers of acrylic acid, methacrylic acid, maleic acid, fumaric acid and/or itaconic acid with olefins, alkyl esters of acrylic acid and methacrylic acid, alkyl vinyl esters, alkyl vinyl ethers having from 2 to 75 carbon atoms in the alkyl radical, the alkyl radical bonded to the double bond in olefins having from 2 to 75 carbon atoms, and their molecular weights being between 400 and 20 000.

7. The use as claimed in claim 5, in which the polar nitrogen compound is a reaction product of at least one mono- and/or polycarboxylic acid and at least one amine which bears at least one acidic hydrogen atom.

8. The use as claimed in one or more of claims 1 to 7, wherein copolymers of ethylene and from 6 to 21 mol% of vinyl esters, acrylic esters, methacrylic esters, alkyl vinyl ethers and/or alkenes are used additionally.

9. The use as claimed in one or more of claims 1 to 8, wherein comb polymers of the formula are used additionally, in which
A is R', COOR', OCOR', R"-COOR', OR';
D is H, CH₃, A or R";
E is H, A;
G is H, R", R"-COOR', an aryl radical or a heterocyclic radical;
M is H, COOR", OCOR", OR", COOH;
N is H, R", COOR", OCOR", an aryl radical;
R' is a hydrocarbon chain having from 8 to 50 carbon atoms;
R" is a hydrocarbon chain having from 1 to 10 carbon atoms;
m is between 0.4 and 1.0; and
n is between 0 and 0.6.

10. The use as claimed in one or more of claims 1 to 9, wherein polyoxyalkylene compounds which are esters, ethers and ether/esters which bear at least one alkyl radical having 12 to 30 carbon atoms are used additionally.

11. The use as claimed in one or more of claims 1 to 10, wherein copolymers which, in addition to structural units of ethylene, contain structural units, which derive from a-olefins having from 3 to 24 carbon atoms, and have molecular weights of up to 120 000 g/mol are used additionally.

12. The use as claimed in one or more of claims 1 to 11, wherein polysulfones are used additionally which derive from olefins having from 6 to 20 carbon atoms.

13. The use of at least one alkylphenol-aldehyde resin (constituent I) which contains a structural element of the formula in which R⁵ is C₁-C₂₀₀-alkyl or C₂-C₂₀₀-alkenyl, O-R⁶ or O-C(O)-R⁶, R⁶ is C₁-C₂₀₀-alkyl or C₂-C₂₀₀-alkenyl, and n is from 2 to 100, to improve the electrical conductivity of mineral oil distillates having a water content of less than 150 ppm, and comprising from 0.1 to 200 ppm of at least one polar, oil-soluble nitrogen compound (constituent II) in such an amount that the mineral oil distillates have a conductivity of at least 50 pS/m, measured according to DIN 51412-T02-79.

## Revendications

1. Utilisation de compositions, qui contiennent au moins une résine d'alkylphénol-aldéhyde (constituant I), qui contient un élément structural de formule dans laquelle R⁵ représente alkyle en C₁-C₂₀₀ ou alcényle en C₂-C₂₀₀, O-R⁶ ou O-C(O) -R⁶, R⁶ représente alkyle en C₁-C₂₀₀ ou alcényle en C₂-C₂₀₀, et n représente un nombre de 2 à 100, et, par rapport à la résine d'alkylphénol-aldéhyde ou aux résines d'alkylphénol-aldéhyde, 0,1 à 10 parties en poids d'au moins un composé azoté polaire soluble dans les huiles (constituant II), pour améliorer la conductivité électrique de distillats d'huiles minérales ayant une teneur en eau inférieure à 150 ppm, en une quantité telle que les distillats d'huiles minérales présentent une conductivité mesurée selon DIN 51412-TO2-79 d'au moins 50 pS/m.

2. Utilisation selon la revendication 1, dans laquelle le groupe alkyle de la résine d'alkylphénol-aldéhyde comprend 1 à 20 atomes de carbone.

3. Utilisation selon une ou plusieurs des revendications 1 et/ou 2, dans laquelle le poids moléculaire des résines d'alkylphénol-aldéhyde est de 400 à 20 000 g/mol.

4. Utilisation selon une ou plusieurs des revendications 1 ou 3, dans laquelle la résine d'alkylphénol-aldéhyde comprend une unité structurale de répétition de formule dans laquelle R⁵ représente alkyle en C₁-C₂₀₀ ou alcényle en C₂-C₂₀₀, et n représente un nombre de 2 à 100.

5. Utilisation selon une ou plusieurs des revendications 1 à 4, dans laquelle le composé azoté polaire soluble dans les huiles contient des produits de réaction de composés de formule NR⁶R⁷R⁸, R⁶, R⁷ et R⁸ pouvant être identiques ou différents, et au moins un de ces groupes représentant alkyle en C₈-C₃₆, cycloalkyle en C₆-C₃₆, alcényle en C₈-C₃₆, notamment alkyle en C₁₂-C₂₄, alcényle en C₁₂-C₂₄ ou cyclohexyle, et les autres groupes représentant hydrogène, alkyle en C₁-C₃₆, alcényle en C₂-C₃₆, cyclohexyle ou un groupe de formule -(A-O)ₓ-E ou - (CH₂)ₙ-NYZ, A représentant un groupe éthyle ou propyle, x signifiant un nombre de 1 à 50, E = H, alkyle en C₁-C₃₀, cycloalkyle en C₅-C₁₂ ou aryle en C₆-C₃₀, et n = 2, 3 ou 4, et Y et Z signifiant indépendamment l'un de l'autre H, alkyle en C₁-C₃₀ ou -(A-O)ₓ-E, avec des composés qui comprennent un groupe fonctionnel de formule $> C = O .$

6. Utilisation selon la revendication 5, dans laquelle les composés de formule NR⁶R⁷R⁸ sont mis en réaction avec des composés de carbonyle, qui sont des copolymères de l'acide acrylique, de l'acide méthacrylique, de l'acide maléique, de l'acide fumarique et/ou de l'acide itaconique avec des oléfines, des esters alkyliques de l'acide acrylique et de l'acide méthacrylique, des esters d'alkylvinyle, des éthers d'alkylvinyle contenant 2 à 75 atomes de carbone dans le radical alkyle, le radical alkyle relié à la double liaison dans les oléfines comprenant 2 à 75 atomes de carbone, et leurs poids moléculaires étant compris entre 400 et 20 000.

7. Utilisation selon la revendication 5, dans laquelle le composé azoté polaire est un produit de réaction d'au moins un acide mono- et/ou polycarboxylique et d'au moins une amine, qui porte au moins un atome d'hydrogène acide.

8. Utilisation selon une ou plusieurs des revendications 1 à 7, dans laquelle des copolymères d'éthylène et de 6 à 21 % en moles d'esters vinyliques, d'esters acryliques, d'esters méthacryliques, d'éthers alkylvinyliques et/ou d'alcènes sont en outre utilisés.

9. Utilisation selon une ou plusieurs des revendications 1 à 8, dans laquelle des polymères en peigne de formule sont en outre utilisés,
A signifiant R', COOR', OCOR', R"-COOR', OR' ;
D signifiant H, CH₃, A ou R" ;
E signifiant H, A ;
G signifiant H, R", R"-COOR', un radical aryle ou un radical hétérocyclique ;
M signifiant H, COOR", OCOR", OR", COOH ;
N signifiant H, R", COOR", OCOR, un radical aryle ;
R' signifiant une chaîne hydrocarbonée de 8 à 50 atomes de carbone ;
R" signifiant une chaîne hydrocarbonée de 1 à 10 atomes de carbone ;
m signifiant un nombre compris entre 0,4 et 1,0 ; et
n signifiant un nombre compris entre 0 et 0,6.

10. Utilisation selon une ou plusieurs des revendications 1 à 9, dans laquelle des composés de polyoxyalkylène sont en outre utilisés, qui sont des esters, des éthers et des éthers/esters, qui portent au moins un radical alkyle de 12 à 30 atomes C.

11. Utilisation selon une ou plusieurs des revendications 1 à 10, dans laquelle des copolymères sont en outre utilisés, qui contiennent en plus d'unités structurales d'éthylène des unités structurales qui sont dérivées d'α-oléfines de 3 à 24 atomes C, et qui présentent des poids moléculaires de jusqu'à 120 000 g/mol.

12. Utilisation selon une ou plusieurs des revendications 1 à 11, dans laquelle des polysulfones sont en outre utilisées, qui sont dérivées d'oléfines de 6 à 20 atomes C.

13. Utilisation d'au moins une résine d'alkylphénol-aldéhyde (constituant I) qui contient un élément structural de formule dans laquelle R⁵ représente alkyle en C₁-C₂₀₀ ou alcényle en C₂-C₂₀₀, O-R⁶ ou O-C(O)-R⁶, R⁶ représente alkyle en C₁-C₂₀₀ ou alcényle en C₂-C₂₀₀, et n représente un nombre de 2 à 100, pour améliorer la conductivité électrique de distillats d'huiles minérales ayant une teneur en eau inférieure à 150 ppm, qui contiennent 0,1 à 200 ppm d'au moins un composé azoté polaire soluble dans les huiles (constituant II), en une quantité telle que les distillats d'huiles minérales présentent une conductivité mesurée selon DIN 51412-TO2-79 d'au moins 50 pS/m.
